# EUROPÄISCHE PATENTANMELDUNG

(11) **EP 0 395 905 A1**
(43) Veröffentlichungstag der Anmeldung: **07.11.1990**
(21) Anmeldenummer: 90106537.5
(22) Anmeldetag: 05.04.1990
(51) Int. Cl.: H05F 3/02

(54) **Erzeugnis und Verfahren zur Beseitigung elektrostatischer Aufladungen**

(30) Priorität: 12.04.1989 DD 327551
(71) Anmelder: Forschungsinstitut für Textiltechnologie Chemnitz GmbH, D-09002 Chemnitz (DE)
(72) Erfinder: Löbel, Wilfried, Dipl.Phys., O-9054 Chemnitz (DD); Hendler, Joachim, Dr.-Ing., O-9054 Chemnitz (DD); Tock, Harald, O-9054 Chemnitz (DD); Lisse, Dieter, O-9250 Mittweida (DD); Gross, Gisela, Dipl.-Chem., O-7260 Oschatz (DD)
(74) Vertreter: Beetz & Partner Patentanwälte

(57) **Zusammenfassung**

Ziel und Aufgabe der Erfindung ist, vorhandene bzw. durch Reibung erzeugte elektrostatische Aufladungen bei der Herstellung bzw. Verarbeitung von bewegten Flächenbahnen bzw. Flächengebilden sowie bei der Reinigung von vorzugsweise Plastoberflächen zu beseitigen. Gelöst wird die Aufgabe dadurch, daß ein textiles Flächengebilde 1 bis 20 % Metallfasern, Metallfilamente, metallisierte Fasern oder Filamente mit einem Durchmesser von maximal 20 um aufweisen, die gleichmäßig im Flächengebilde verteilt sind, wobei der Abstand der einzelnen Metallfasern mindestens 1 mm und maximal 10 mm beträgt. Bei der manuellen oder automatischen Entladung wird das Flächengebilde ständig in direkten Kontakt mit der zu entladenden Oberfläche gebracht.

## Beschreibung

Die Erfindung betrifft ein Erzeugnis und Verfahren zur Beseitigung elektrostatischer Aufladungen, wobei das Erzeugnis aus einem textilen Flächengebilde, wie beispielsweise Gewebe, Gewirke, Gestrick, Nähgewirke oder Vliesstoff aus Polyester, Polyvinylchlorid und/oder Polyakrylnitril, besteht, mit dem die zu entladende Fläche in Berührung gebracht wird. Die Anwendung erfolgt vorzugsweise bei der Reinigung von Plastoberflächen bzw. zur Entladung von Warenbahnen, Stoff- und Foliewickel sowie Walzenoberflächen in der textil-, film-, gummi-, plast- und papierherstellenden bzw. -verarbeitenden Industrie.

Die Entstaubung von elektrostatisch aufladbaren Plastoberflächen durch Abwischen mit gewöhnlichen Tüchern gelingt im allgemeinen nicht, da beim Wischvorgang elektrostatische Aufladungen auf der zu säubernden Oberfläche generiert werden, die nicht nur vorhandene Staubteilchen hartnäckig binden, sondern auch noch zusätzlich aus der Umgebung anziehen.

Es ist allgemein bekannt, daß antistatisch wirkende Tenside, die durch Wischen mittels eines mit diesem imprägnierten Tuches auf die Plastoberfläche aufgetragen werden, einen Oberflächenleiteffekt erzeugen, durch den die Ladungen in hinreichend kurzer Zeit abgeleitet werden können. Abgesehen davon, daß sich die Imprägnierung nach längerem Gebrauch erschöpft bzw. beim Waschen vollständig beseitigt wird, bindet der auf der Oberfläche erzeugte fettartige Film des Antistatikums zusätzlich Staub und kann auch andere Eigenschaften der Oberfläche nachteilig beeinflussen, z. B. die Wiedergabequalität bei Aufzeichnungskörpern.

Es ist weiterhin bekannt, daß zur Vermeidung von Ladungstrennung beim Reibvorgang das Wischtuch materialmäßig der zu reibenden Oberfläche angepaßt wird. Beispielsweise neigen Oberflächen auf Basis von Polyethylenterephthalat, Vinylchlorid-Vinylacetat als Werkstoffe für Schallplatten oder PVC beim Reiben durch Textilien aus Polyakrylnitril, Polyester oder PVC wenig oder nicht zur Aufladung. Dennoch können bereits auf den Oberflächen vorhandene Aufladungen durch diese Maßnahme nicht reduziert werden. Zur Beseitigung solcher Aufladungen wurde in der DD-PS 261 240 vorgeschlagen, das Wischelement mit einem passiven Ionisator so zu koppeln, daß leitfähige Spitzen, die beim Wischvorgang mit der Hand leitend verbunden sind, zur Oberfläche des abzuwischenden Objektes hin gerichtet sind. Eine solche Maßnahme ist jedoch bei einem textilen Wischtuch nicht realisierbar, sondern erfordert die Ausbildung eines festen Wischelementes.

Es ist auch bekannt, daß neben der Anwendung aufwendiger aktiver Hochspannungs-Ionisatoren oder radioaktiver Ionisatoren aufgeladene Materialien durch passive Ionisation mittels billiger Influenzionisatoren entladen werden können. Es handelt sich dabei um leitfähige und geerdete Spitzenkämme oder sehr dünne Drähte, die in einem geringen Abstand über der zu entladenden Oberfläche angeordnet werden.

Ein wesentlicher Nachteil dieser Lösung besteht darin, daß diese Spitzenkämme die Bedienbarkeit der Aggregate, z. B. auch durch Verletzungsgefahr stark einschränken. Verändern die zu entladenden Oberflächen technologiebedingt ihre Lage, müssen diese Kämme nachgeführt werden, was zusätzlichen Aufwand bedeutet. Außerdem ist die Wirkung dieser Influenzionisatoren dann nicht gewährleistet, wenn sich unmittelbar hinter der zu entladenden Oberfläche leitfähige, geerdete Elemente befinden, die das Feld der Aufladung abschirmen, z. B. bei einer mit Gummi oder Plaste belegten Metallwalze.

Ziel der Erfindung ist, die aufgezeigten Nachteile zu beseitigen und ein gefährdungsfreies Arbeiten bei der Herstellung bzw. Verarbeitung von bewegten Flächenbahnen und Flächengebilde, wie Stoff- oder Foliewickel, sowie eine ausreichende Reinigung von elektrostatisch aufladbaren Oberflächen zu gewährleisten.

Der Erfindung liegt die Aufgabe zugrunde, ein Erzeugnis und ein Verfahren zu schaffen, mit dem die vorhandenen bzw. durch Reibung erzeugten elektrostatischen Aufladungen beseitigt werden und das Erzeugnis diese Wirkung permanent besitzt.

Erfindungsgemäß wird die Aufgabe dadurch gelöst, daß 1 bis 20 % Metallfasern, Metallfilamente, metallisierte Fasern und/oder Filamente, die einen Durchmesser von maximal 20 um aufweisen, in dem Flächengebilde gleichmäßig verteilt enthalten sind, wobei der durchschnittliche Abstand zwischen den einzelnen Metallfasern, Metallfilamente, metallisierte Fasern und/oder Filamente mindestens 1 mm und maximal 10 mm beträgt.

In einem Gewebe, Gewirke, Gestrick oder Nähgewirke sind die Metallfasern, Metallfilamente, metallisierten Fasern und/oder Filamente linien- oder gitterartig angeordnet, wobei der Abstand in Kett- und/oder Schußrichtung bzw. der Maschenweite zwischen 2 und 15 mm beträgt.

Bei einem mechanisch oder aerodynamisch gebildeten, thermisch oder hydrodynamisch verfestigten Faservliestoff liegen die Metallfasern, Metallfilamente, metallisierten Fasern und/oder Filamente dreidimensional vor, so daß an der Oberfläche des Vliesstoffes eine Anzahl freier von Luft umgebenen leitfähiger Faserenden vorhanden sind.

Bei der manuellen und/oder automatischen Entladung elektrostatisch aufgeladener Objekte und Materialien bzw. der Reinigung von vorzugsweise Plastoberflächen wird ein geerdetes textiles Flächengebilde in ständigen direkten Kontakt mit der Oberfläche des zu entladenden Objektes oder in deren unmittelbarer Nähe gebracht.

Die aufladungsbegrenzende Wirkung beruht darauf, daß bei Annäherung der einzelnen leitfähigen Fasern oder Filamente an aufgeladene Zonen der Oberfläche des zu entladenden bzw. zu reinigenden Objektes eine passive Corona-Entladung initiiert wird, durch deren Ionisationseffekt die Oberflächenladung weitestgehend neutralisiert wird. Bei direkten Kontakt mit mit der aufgeladenen Oberfläche ist die Wirkung erheblich größer als bei den Spitzen-Influenz-Ionisatoren.

Bei der manuellen Benutzung als beispielsweise antistatisches Wischtuch wird der für einen ausreichenden Influenzeffekt erforderliche Erdungskontakt der leitfähigen Filamente bereits durch die Berührung mit der Hand hergestellt. Bei der industriellen Anwendung zur automatischen Entladung ist durch die Montage des Flächengebildes zu gewährleisten, daß das leitfähige Filamentgitter geerdet ist. Dabei genügt im allgemeinen ein Erdungswiderstand von = 10⁶ Ohm.

### Ausführungsbeispiele

### Beispiel 1:

In einem Vliesbildungsprozeß werden Polyesterfasern leitfähige Fasern (Metallfasern) mit einem Durchmesser von 20 um im Verhältnis von 95 % zu 5 % zugemischt. Die Bildung des Wirrvlieses erfolgt aerodynamisch, wobei die Metallfasern, Metallfilamente, metallisierten Fasern und/oder Filamente gleichmäßig dreidimensional vorliegen. Das abgelegte Vlies wird mit Hilfe der Faserstoffverwirbelung durch Wasserstrahlen verfestigt. Der Arbeitsmitteldruck liegt im Bereich von 2 bis 11 MPa und der Durchmesser der Düsen beträgt 0,12 bis 0,15 mm. Die Flächenmasse des Endproduktes beträgt 100 g/m2.
Zur Entladung beispielsweise bewegter Flächenbahnen bzw. aufgewickelter Flächengebilde, wie Stoff- oder Foliewickel wird das metallhaltige textile Flächengebilde an einer geerdeten Leiste befestigt und über der zu entladenden bewegten Fläche quer zur Bewegungsrichtung so angeordnet, daß es mit dieser Fläche ständigen Kontakt hat bzw. ohne bis auf wenige Zentimeter an diese angenähert ist.

### Beispiel 2:

Ein Gewebe aus Polyesterseiden enthält Kettfäden aus metallisierten Glasseiden in einem Abstand von 2,5 bis 3 mm. In den Zwischenräumen befinden sich Kettfäden aus Polyester seiden. Die Flächenmasse des Gewebes beträgt 150 g/m2. Die Anwendung erfolgt beispielsweise als Staubtuch zur Reinigung von Schallplatten, Möbel- oder sonstigen Plastoberflächen durch den direkten Wischvorgang. Dabei wird durch die im Gewebe linien- oder gitterartig angeordneten metallisierten Fäden eine Corona-Entladung initiiert, durch die die elektrostatische Aufladung weitestgehend neutralisiert wird.

## Patentansprüche

1. Erzeugnis zur Beseitigung elektrostatischer Aufladungen, welches aus einem textilen Flächengebilde, beispielsweise Gewebe, Gewirke, Gestrick, Nähgewirke oder Vliesstoff, aus Polyester, Polyvinylclorid und/oder Polyakrylnitril besteht, dadurch gekennzeichnet, daß 1 bis 20 % Metallfasern, Metallfilamente, metallisierte Fasern und/oder Filamente, die einen Durchmesser von maximal 20 um aufweisen, im Flächengebilde gleichmäßig verteilt enthalten sind, wobei der Abstand zwischen den einzelnen Metallfasern, Metallfilamenten, metallisierten Fasern und/oder Filamenten mindestens 1 mm und maximal 15 mm beträgt.

2. Erzeugnis nach Anspruch 1, dadurch gekennzeichnet, daß in einem Gewebe, Gewirke, Gestrick oder Nähgewirke die Metallfasern, Metallfilamente, metallisierte Fasern und/oder Filamente in Längs- und/oder Querstreifen angeordnet sind, wobei der Abstand in Kett- und/oder Schußrichtung bzw. die Maschenweite zwischen 2 und 15 mm beträgt.

3. Erzeugnis nach Anspruch 1, dadurch gekennzeichnet, daß in einem mechanisch oder aerodynamisch gebildeten, thermisch oder hydrodynamisch verfestigten Faservlies die Metallfasern, Metallfilamente, metallisierte Fasern und/oder Filamente dreidimensional verteilt vorliegen, so daß an der Oberfläche eine Anzahl freier von Luft umgebenen leitfähiger Faserenden vorhanden sind.

4. Verfahren zur Beseitigung elektrostatischer Aufladungen an Plastoberflächen, bewegten Flächenbahnen und aufge wickelten Flachengebilden, wie Stoff- oder Foliewickel, dadurch gekennzeichnet, daß die zu entladende Oberfläche in ständigen direkten Kontakt oder in die unmittelbare Nähe eines Metallfasern, Metallfilamente, metallisierte Fasern und/oder Filamente enthaltenden textilen Flächengebilde gebracht wird, so daß bei Annäherung der einzelnen leitfähigen Metallfasern oder Filamente an aufgeladene Zonen der Oberfläche eine passive Corona-Entladung initiierte und durch den Ionisationseffekt die Oberflächenladung weitestgehend neutralisiert wird.
